# EUROPÄISCHE PATENTSCHRIFT

(11) **EP 0 200 079 B1**
(45) Veröffentlichungstag und Bekanntmachung des Hinweises auf die Patenterteilung: **14.03.1990**
(21) Anmeldenummer: 86105131.6
(22) Anmeldetag: 14.04.1986
(51) Int. Cl.: C22C 1/00, B22F 9/04

(54) **Verfahren zur Herstellung eines metallischen Körpers aus einer amorphen Legierung**
Method of manufacturing a metallic article from an amorphous alloy
Préparation d'une ébauche métallique d'un alliage amorphe

(30) Priorität: 26.04.1985 DE 3515167
(43) Veröffentlichungstag der Anmeldung: 10.12.1986
(73) Patentinhaber: SIEMENS AKTIENGESELLSCHAFT, 80333 München (DE)
(72) Erfinder: Schultz, Ludwig, Dr., D-8521 Bubenreuth (DE)

(56) Entgegenhaltungen:
- WO-A-84/02926
- SCIENTIFIC AMERICAN, Band 234, Nr. 5, Mai 1976, Seiten 40-48, New York, US; J.S. BENJAMIN: "Mechanical alloying"
- APPLIED PHYSICS LETTERS, Band 43, Nr. 11, 1. Dezember 1983, Seiten 1017-1020, American Institute of Physics, US; C.C. KOCH et al.: "Preparation of "amorphous" Ni60Nb40 by mechanical alloying"
- "Frankfurter Zeitung, Blick duchr die Wirtschaft" no. 23, 1.2. 1984, page 5; Appl. Phys. lett, 48 (2), 13 Jan. 1986, p. 124 to 126.

## Beschreibung

Die Erfindung bezieht sich auf ein Verfahren zur Herstellung eines metallischen Körpers aus einer amorphen Legierung, insbesondere aus einem metallischen Glas, bei welchem Verfahren die folgenden Verfahrensschritte durchzuführen sind:
A) Ein Zwischenprodukt aus mindestens zwei pulverförmigen Komponenten der Legierung wird unter Vornahme eines Kompaktierungsschrittes so ausgebildet, daß die Legierungskomponenten in dem Zwischenprodukt jeweils in mindestens einer Dimension höchstens 1 J.Lm ausgedehnt sind, und
B) das Zwischenprodukt wird in den metallischen Körper mit amorphem Legierungszustand mittels einer Diffusionsreaktion bei vorbestimmter erhöhter Temperatur, die unterhalb der Kristallisationstemperatur der amorphen Legierung liegt, umgewandelt.

Ein derartiges Verfahren ist z.B. aus der WO-A 84/02 926 zu entnehmen.

Als "metallische Gläser" bezeichnete amorphe Materialien sind allgemein bekannt (vgl. z.B. "Zeitschrift für Metallkunde", Band 69, 1978, Heft 4, Seiten 212 bis 220 oder "Elektrotechnik und Maschinenbau", 97. Jahrgang, September 1980, Heft 9, Seiten 378 bis 385). Bei diesen Materialien handelt es sich im allgemeinen um spezielle Legierungen, die aus mindestens zwei vorbestimmten, auch als Legierungskomponenten bezeichneten Ausgangselementen oder -verbindungen mittels besonderer Verfahren herzustellen sind. Diese speziellen Legierungen weisen anstelle eines kristallinen ein glasartiges, amorphes Gefüge auf und besitzen eine Reihe von außergewöhnlichen Eigenschaften bzw. Eigenschaftskombinationen wie z.B. hohe Verschleiß- und Korrosionsbeständigkeit, große Härte und Zugfestigkeit bei gleichzeitiger guter Duktilität sowie besondere magnetische Eigenschaften. Außerdem lassen sich über den Umweg des amorphen Zustandes mikrokristalline Materialien mit interessanten Eigenschaften herstellen (vgl. z.B. DE-C 2 834425).

Die Herstellung metallischer Gläser erfolgt bisher im allgemeinen durch schnelles Abschrecken aus der Schmelze (vgl. auch DE-A 3 135 374 oder DE-A 3 128 063). Dieses Verfahren führt jedoch dazu, daß mindestens eine Dimension des hergestellten Materials kleiner als etwa 0,1 mm ist. Für verschiedene Anwendungen wäre es dagegen wünschenswert, wenn metallische Gläser in beliebiger Form und Abmessung zur Verfügung stünden.

Ferner wurde vorgeschlagen, metallische Gläser statt durch schnelles Abschrecken durch eine spezielle Festkörperreaktion herzustellen. Hierbei muß eine der Legierungskomponenten in die andere unterhalb der Kristallisationstemperatur des zu erzeugenden metallischen Glases schnell diffundieren, wobei die andere Komponente praktisch unbeweglich bleibt. Eine derartige Diffusionsreaktion wird im allgemeinen auch als anomale, schnelle Diffusion bezeichnet. Hierbei sind bestimmte energetische Voraussetzungen zu erfüllen (vgl. z.B. "Physical Review Letters", Vol. 51, No. 5, August 1983, Seiten 415 bis 418 oder "Joumal of Non-Crystalline Solids", Vol. 61 und 62, 1984, Seiten 817 bis 822). So müssen die Legierungskomponenten exotherm miteinander reagieren. Ferner wird auch eine bestimmte Mikrostruktur benötigt, indem die beteiligten Legierungskomponenten eng benachbart sind und jeweils in mindestens einer Dimension sehr kleine Ausdehnungen unter 1 J.Lm aufweisen. Dementsprechend sind insbesondere Schichtstrukturen geeignet, die beispielsweise durch Aufdampfen erzeugt werden können (vgl. z.B. die genannte Literaturstelle aus "Phys. Rev. Letters", Vol. 51). Daneben ist hierfür auch eine Schichtung von dünnen Metallfolien möglich (vgl. z.B. "Proc. MRS Europe Meeting on Amorphous Metals and Non-Equilibrium Processing", Hrsg. M. von Allen, Strasbourg, 1984, Seiten 135 bis 140).

Auch bei dem Verfahren gemäß der eingangs genannten WO-A 84/02 926 wird eine entsprechende Mikrostruktur ausgebildet. Nach diesem Verfahren mischt man zunächst als Legierungskomponenten entsprechende Metallpulver der gewünschten Zusammensetzung und kompaktiert diese dann nämlich so zu einem Zwischenprodukt, daß in diesem die Legierungskomponenten jeweils in mindestens einer Dimension höchstens 1 J.Lm ausgedehnt sind. Anschließend wird dieses Zwischenprodukt durch anomale schnelle Diffusion bei vorbestimmter erhöhter Temperatur in den gewünschten metallischen Körper mit amorphem Gefüge überführt (vgl. auch "Frankfurter Zeitung: Blick durch die Wirtschaft", herausgegeben von: "Frankfurter Allgemeine Zeitung", 27. Jahrgang, Nr. 23, 1.2.1984, Seite 5 oder "Machine Design", Vol. 55, No. 25, 10.10.1983, Seite 8).

Während bei dem erwähnten Aufdampfverfahren nur sehr dünne Gebilde zu erhalten sind, setzen die erwähnten beiden Verformungsverfahren eine gute Duktilität der beteiligten Legierungskomponenten voraus. Außerdem tritt bei dem bekannten Verfahren, bei dem von pulverförmigen Legierungskomponenten ausgegangen wird, die Schwierigkeit auf, daß die sich an der Oberfläche der Metallpulver befindlichen Oxidschichten durch die Verformung entfernt werden müssen und daß das sich bei der Kompaktierung und Verformung ergebende Gefüge sehr unregelmäßig ist. Betrachtet man außerdem technisch interessante Legierungen, so findet man, daß häufig eine der Legierungskomponenten praktisch nicht verformbar ist, wie z.B. Bor bei FeNiB oder Kobalt bei CoZr. Auch sind einige Komponenten nicht oder nur zu hohem Preis als Folie erhältlich wie z.B. Seltene Erdmetalle für amorphe Übergangsmetall-/Seltene-Erden-Verbindungen.

Aufgabe der vorliegenden Erfindung ist es, das eingangs genannte Verfahren so auszugestalten, daß mit ihm metallische Körper mit verhältnismäßig ausgedehnter Form und Abmessung aus amorphen Legierungen großtechnisch zu erstellen sind, wobei insbesondere auch schwer verformbare oder spröde Legierungskomponenten zu verwenden sein sollen.

Diese Aufgabe wird erfindungsgemäß mit den im Hauptanspruch angegebenen Maßnahmen gelöst.

Bei dem erfindungsgemäßen Verfahren wird also zunächst mittels eines an sich bekannten Mahlprozesses aus den meistens kristallinen Pulvern der die Legierungskomponenten darstellenden Ausgangselemente oder -verbindungen ein Mischpulver hergestellt, dessen einzelne Teilchen etwa schichtförmig aus den Ausgangselementen bzw. -verbindungen aufgebaut sind. Der Zeitpunkt zur Beendigung des Mahlprozesses, zu dem dieser Aufbau der Mischpulverteilchen vorliegt, läßt sich, z.B. durch experimentelle Untersuchung der Teilchen, ohne weiteres ermitteln und somit festlegen. Dieses so hergestellte Mischpulver wird dann in einem weiteren Arbeitsschritt zu einem kompakten Zwischenprodukt mit dem gewünschten Körper angepaßter Form und Abmessung kompaktiert und/oder verformt. Dieses kompakte Zwischenprodukt besteht dabei noch aus kristallinen Teilen der Ausgangselemente oder -verbindungen, deren jeweilige Abmessungen in mindestens einer Dimension unter 1 J.Lm liegt. In einer sich anschließenden Diffusionsglühung wird dann in an sich bekannter Weise das Zwischenprodukt in den gewünschten metallischen Körper mit der amorphen Legierung überführt. Da bei der Kompaktierung des Mischpulvers praktisch keine Beschränkungen hinsichtlich der Ausdehnung des daraus zu erstellenden Zwischenproduktes bestehen, sind die mit dem erfindungsgemäßen Verfahren verbundenen Vorteile insbesondere darin zu sehen, daß sich mit diesem Verfahren metallische Körper aus amorphen Legierungen mit größeren Ausdehnungen auf verhältnismäßig einfache Weise großtechnisch herstellen lassen.

Vorteilhafte Ausgestaltungen des erfindungsgemäßen Verfahrens gehen aus den Unteransprüchen hervor.

Die Erfindung wird nachfolgend noch weiter anhand der Herstellung eines Körpers aus einem metallischen Glas erläutert.Dabei brauchen die mindestens zwei pulverförmigen Legierungskomponenten nicht alle unbedingt metallisch zu sein, sondern können zum Teil auch Metalloide sein. Im allgemeinen werden diese Komponenten kristallin sein; jedoch können in den speziellen Fällen der Verwendung von Metalloiden auch amorphe Pulver vorgesehen werden.

Das metallische Glas des herzustellenden Körpers soll eine mittlere Zusammensetzung AₓBy aufweisen, wobei A, B die beispielsweise metallischen Ausgangselemente bzw. Legierungskomponenten und x, y Atomprozente (mit x + y = ₁₀₀) bedeuten. Zunächst werden Pulver der beiden Legierungskomponenten A und B zusammen mit gehärteten Stahlkugeln in einen geeigneten Mahlbecher gegeben, der unter Schutzgas, z.B. Argon, verschlossen wird. Die Größe der Pulver kann beliebig sein; eine ähnliche Größenverteilung beider beteiligter Komponenten ist jedoch vorteilhaft. Die resultierende atomare Konzentration des aus diesem Pulver herzustellenden Körpers wird durch das Mengenverhältnis der beiden Pulversorten bestimmt. Während des sich daran anschließenden Mahlvorganges in einer Pulvermühle werden die Pulver flachgedrückt, verschweißt und auch wieder geteilt. Dabei kann vorteilhaft ein vorbestimmtes Temperaturniveau unterhalb der Kristallisationstemperatur des zu bildenden amorphen Materials eingehalten werden. Gegebenenfalls lassen sich auch mehrere Temperaturstufen vorsehen bzw. kann ein entsprechendes Temperaturprogramm zweckmäßig sein. Mit fortschreitender Mahldauer entstehen größere Pulverteilchen, die zumindest weitgehend eine schichtähnliche Struktur aufweisen, d.h. aus einer Vielzahl von alternierenden schichtähnlichen Bereichen der beteiligten Legierungskomponenten bestehen. Hierbei handelt es sich somit um eine Mikrostruktur, wie sie z.B. auch in der Anfangsphase eines bekannten Verfahrens zum mechanischen Legieren entsteht (vgl. z.B. "Scientific American", Vol. 234, 1976, Seiten 40 bis 48). Nach diesem bekannten Verfahren können an sich auch amorphe Legierungen hergestellt werden (vgl. z.B. "Applied Physics Letters", Vol.43, No. 11,1.12.1983, Seiten 1017 bis 1019). Während jedoch bei dem bekannten Verfahren des mechanischen Legierens solange gemahlen wird, bis sich die vorerwähnte schichtähnliche Struktur wieder auflöst und eine echte Legierung entsteht, wird demgegenüber bei dem Verfahren nach der Erfindung der Mahlvorgang bei Erreichen der erwähnten schichtähnlichen Struktur, in der die schichtähnlichen Bereiche im allgemeinen etwa 0,01 bis 0,9 gm, vorzugsweise zwischen 0,05 und 0,5 um dick sind, abgebrochen. Die Größe der Pulverteilchen selbst stellt sich dabei auf etwa 10 bis 200 J.Lm Durchmesser ein. Der vorbestimmte Zeitpunkt, an dem diese gewünschte Struktur der Pulverteilchen vorliegt, kann z.B. durch Schnittuntersuchungen der Teilchen festgelegt werden. Am Ende des zu diesem Zeitpunkt abzubrechenden Mahlprozesses liegt somit ein Mischpulver vor, dessen Teilchen aus alternierenden dünnen, kristallinen, schichtähnlichen Bereichen bestehen, und das somit noch eine ausreichende Duktilität für eine sich anschließende Kompaktierung bei hinreichend niedrigen Temperaturen unterhalb der jeweiligen Kristallisationstemperatur besitzt. Dieses Mischpulver wird nun kompaktiert, wofür z.B. Hämmern in einem Mantel oder Extrudieren mit einer Strangpresse ohne wesentliche Erhitzung vorgenommen wird. Am Ende eines gegebenenfalls noch weiteren Formgebungsschrittes liegt dann ein Zwischenprodukt des herzustellenden Körpers mit der gewünschten Form und Abmessung vor. Anschließend erfolgt eine Wärmebehandlung, bei der die für die Amorphisierung verantwortliche Interdiffusion der beteiligten Legierungskomponenten als Festkörperreaktion erfolgt. Diese Reaktion kann zwar gegebenenfalls als anomale, schnelle Diffusion in bekannter Weise ablaufen, wobei eine Legierungskomponente in die andere diffundiert. Es sind jedoch ebensogut auch andere Diffusionsreaktionen mit z.B. gegenseitiger Eindiffusion der Komponenten möglich. Bei all diesen Reaktionen ist zu beachten, daß, je feiner das Gefüge ist, desto niedrigere Temperaturen oder desto kürzere Glühzeiten für die vollständige Umwandlung des Zwischenproduktes in den gewünschten Körper ausreichen. Für diese Festkörper-Diffusionsreaktion muß die Glühtemperatur auf jeden Fall in bekannter Weise unterhalb der Kristallisationstemperatur des metallischen Glases liegen. Der am Ende dieses Verfahrens als Endprodukt vorliegende metallische Körper besteht somit aus einer amorphen Legierung mit durch das Kompaktierungsverfahren vorgegebener und deshalb weitgehend beliebig wählbarer Dicke und Form.

Abweichend von dem beschriebenen Verfahren können die Kompaktierung und die Diffusionsbehandlung auch in einem Schritt erfolgen, etwa durch Heißextrudieren. Hierbei ist darauf zu achten, daß das Pulver erst unmittelbar vor der Verformung erwärmt wird, da sich sonst die amorphe Phase bereits vor dem Strangpressen bilden und somit eine gute Kompaktierung behindert würde.

Das erfindungsgemäße Verfahren kann zur Herstellung amorpher Legierung bei allen Systemen angewendet werden, bei denen sich die amorphe Phase durch eine Festkörperreaktion herstellen läßt. Dabei zeichnen sich die entsprechenden Systeme im allgemeinen durch das Auftreten von anomal schneller Diffusion aus. Entsprechende Elementkombinationen als Legierungskomponenten dieser Systeme sind bekannt (vgl. z.B. "Joumal of Nuclear Materials", Vol. 69 und 70, 1978, Seiten 70 bis 96). Insbesondere sind als Legierungskomponenten zu nennen:
- Ni, Co, Fe, Cu, Ag oder Au in Ti, Zr, Hf, Nb, Y, La, Ta, Pb, Sn oder Ge sowie in Lanthaniden oder Actiniden;
- B, C, P, Si in Fe, Ni, Co.

Neben diesen Elementkombinationen können auch eine oder beide Legierungskomponenten selbst aus einer Legierung oder Verbindung mehrerer Elemente bestehen. Als Beispiel hierfür ist B in FeNi aufzuführen. Es sind auch Legierungen mit mehr als zwei Ausgangskomponenten möglich. So lassen sich z.B. Legierungen Typs FeSEB herstellen (SE =Seltene Erden).

Besteht eine der Legierungskomponenten aus einem nicht-verformbaren Pulver wie z.B. Bor für eine Mischung von Fe-und B-Pulvern, so werden die B-Pulver-teilchen zwischen den Fe-Schichten eingebaut. Um eine hinreichend feine Struktur zu erhalten, ist es dabei vorteilhaft, bereits mit sehr feinem B-Pulver als der einen Legierungskomponente zu beginnen, wobei die B-Partikel kleiner als 1 J.Lm sein sollten. Dabei ist es aus thermodynamischen Gründen vorteilhaft, B-Pulver im amorphen Zustand zu verwenden.

Das erfindungsgemäße Verfahren wird nachfolgend noch anhand eines Ausführungsbeispieles erläutert:

Zur Herstellung eines metallischen bandförmigen Körpers aus amorphem NiZr werden zunächst Ni-Pulver und Zr-Pulver mit Pulverpartikelgrößen von jeweils z.B. durchschnittlich etwa 40µm in eine Pulvermühle (z.B. Marke Fritsch, Typ "Pulverisette-5") gegeben und mit Hilfe deren Stahlkugeln, die jeweils einen Durchmesser von 10 mm aufweisen, zermahlen. Dabei ist in Abhängigkeit von der Mahldauer zu beobachten, daß zunächst die anfängliche Partikelgröße der Pulver abnimmt und sich später jedoch wieder größere Teilchen bilden. Diese Teilchen wachsen mit zunehmender Mahldauer bis zu einer maximalen Teilchengröße von etwa 20 bis 100 µm Durchmesser an. Betrachtet man diese Teilchen im Schnitt, so ist festzustellen, daß sie dann einen etwa schichtförmigen Aufbau aus den beiden Materialien Ni und Zr aufweisen, wobei die jeweiligen Schichtdicken unter 1 gm liegen. Diese Teilchen bilden somit das gewünschte Mischpulver, so daß der Mahlvorgang zu diesem Zeitpunkt beendet wird. Bei Fortsetzung des Mahlens würden nämlich diese Mischpulverteilchen wieder zermahlen, d.h. der für das erfindungsgemäße Verfahren erforderliche schichtförmige Aufbau aus den beiden Legierungskomponenten zerstört. Daran anschließend werden Stahlrohre mit einem Innendurchmesser von 15mm und einer Wanddicke von 2,5 mm mit dem so erhaltenen Mischpulver unter Kompaktierung des Pulvers gefüllt und verschlossen. Durch Hämmern werden dann die Stahlrohre mit ihren Kernen aus dem Mischpulver der beiden Legierungskomponenten auf die gewünschten Maße des herzustellenden Bandes verformt. Beispielsweise wird der Kern auf eine Dicke von 1 mm gebracht. Die so verformten, nunmehr bandförmigen Gebilde werden anschließend einer Diffusionsglühung unterhalb der Kristallisationstemperatur des gewünschten amorphen Materials, beispielsweise bei 300_{°}C etwa 24 Stunden lang geglüht. ImFalle der Verwendung von Co statt Ni läge die zu wählende Temperatur bei etwa 240_{°}C. Nach Entfernen des noch vorhandenen Stahlmantels, z.B. durch Abätzen mit verdünnter Salzsäure, liegt dann das gewünschte Band aus der amorphen Legierung NiZr mit der verhältnismäßig großen Dicke von etwa 1 mm vor und kann schließlich noch in bekannter Weise weiterverarbeitet werden.

Gemäß dem Ausführungsbeispiel wurde davon ausgegangen, daß der zu erstellende metallische Körper ein amorphes, d.h. nicht-kristallines Gefüge, insbesondere das eines metallischen Glases aufweist. Das erfindungsgemäße Verfahren kann jedoch besonders vorteilhaft auch zur Herstellung von mikrokristallinen Materialien über den Umweg des amorphen Zustandes vorgesehen werden. So können z.B. dementsprechend Zwischenprodukte aus Nd-Fe-B-Legierungen zunächst in amorpher Form gemäß der Erfindung hergestellt werden. Bei einer nachfolgenden Glühbehandlung wird dann diese Legierung kristallisiert. Das hierbei entstehende mikrokristalline Gefüge weist ausgezeichnete hartmagnetische Eigenschaften auf (vgl. z.B. "Applied Physics Letters", Vol. 44, No. 1, Januar 1984, Seiten 148 und 149).

## Patentansprüche

1. Verfahren zur Herstellung eines metallischen Körpers aus einer amorphen Legierung, insbesondere aus einem metallischen Glas, bei welchem Verfahren die folgenden Verfahrensschritte durchzuführen sind:
_{[} A) Ein Zwischenprodukt aus mindestens zwei pulverförmigen Komponenten der Legierung wird unter Vornahme eines Kompaktierungsschrittes so ausgebildet, daß die Legierungskomponenten in dem Zwischenprodukt jeweils in mindestens einer Dimension höchstens 1 J.Lm ausgedehnt sind, und
B) das Zwischenprodukt wird in den metallischen Körper mit amorphem Legierungszustand mittels einer Diffusionsreaktion bei einer vorbestimmten erhöhten Temperatur, die unterhalb der Kristallisationstemperatur der amorphen Legierung liegt, umgewandelt.
dadurch gekennzeichnet, daß zur Durchführung des Verfahrensschrittes A) aus den pulverförmigen Legierungskomponenten mittels eines zu einem vorbestimmten Zeitpunkt zu beendenden Mahlprozesses ein Mischpulver mit Teilchen derart hergestellt wird, daß diese Mischpulverteilchen jeweils zumindest weitgehend einen schichtähnlichen Aufbau aus den Legierungskomponenten aufweisen, und dann diese Mischpulverteilchen zu dem Zwischenprodukt der gewünschten Form und Abmessung kompaktiert und gegebenenfalls verformt werden.

2. Verfahren nach Anspruch 1, dadurch gekennzeichnet, daß die Beendigung des Mahlprozesses experimentell mittels Untersuchung der Mischpulverteilchen bestimmt wird.

3. Verfahren nach Anspruch 1 oder 2, dadurch gekennzeichnet, daß die pulverförmigen Legierungskomponenten unter Schutzgas zu dem Mischpulver vermahlen werden.

4. Verfahren nach einem der Ansprüche 1 bis 3, dadurch gekennzeichnet, daß die Legierungskomponenten bei mindestens einer vorbestimmten Temperatur zu dem Mischpulver vermahlen werden.

5. Verfahren nach einem der Ansprüche 1 bis 4, dadurch gekennzeichnet daß die pulverförmigen Legierungskomponenten solange vermahlen werden, bis die Mischpulverteilchen mit Dicken zwischen 0,01 µm und 0,9 µm, vorzugsweise zwischen 0,05µm und 0,5 µm aufweisen.

6. Verfahren nach einem der Ansprüche 1 bis 5, dadurch gekennzeichnet, daß die pulverförmigen Legierungskomponenten zu Mischpulverteilchen mit Teilchendurchmessern zwischen etwa 10 und 200 wm, vorzugsweise etwa 20 und 100 µm vermahlen werden.

7. Verfahren nach einem der Ansprüche 1 bis 6, dadurch gekennzeichnet, daß das Mischpulver durch Hämmern oder Strangpressen zu dem Zwischenprodukt verformt wird.

8. Verfahren nach einem der Ansprüche 1 bis 7, dadurch gekennzeichnet daß die Diffusionsreaktion nach dem letzten Kompaktierungsbzw. Verformungsschritt vorgenommen wird.

9. Verfahren nach einem der Ansprüche 1 bis 7, dadurch gekennzeichnet, daß die Diffusionsreaktion zugleich mit dem letzten Kompaktierungs- bzw. Verformungsschritt durchgeführt wird.

10. Verfahren nach einem der Ansprüche 1 bis 9, dadurch gekennzeichnet, daß das nicht-kristalline Gefüge des Zwischenproduktes durch eine vorbestimmte Glühbehandlung in ein mikrokristallines Gefüge umgewandelt wird.

1. Verfahren nach einem der Ansprüche 1 bis 10, dadurch gekennzeichnet, daß das Zwischenprodukt aus mindestens zwei kristallinen Legierungskomponenten gebildet wird.

12. Verfahren nach einem der Ansprüche 1 bis 10, dadurch gekennzeichnet, daß neben mindestens einem metallischen Ausgangselement oder einer metallischen Ausgangsverbindung als der einen Legierungskomponente mindestens ein weiteres Ausgangselement bzw. eine weitere Ausgangsverbindung als weitere Legierungskomponente vorgesehen wird, die ein Metalloid ist.

13. Verfahren nach Anspruch 12, dadurch kennzeichnet, daß als Metalloid ein amorphes Pulver vorgesehen wird.

14. Verfahren nach einem der Ansprüche 1 bis 13, dadurch gekennzeichnet, daß als mindestens eine Ausgangskomponente eine Verbindung oder Legierung aus mehreren Elementen vorgesehen wird.

## Claims

1. Process for the production of a metallic part formed from an amorphous alloy, in particular from a metallic glass, in which process the following process steps are to be carried out:
A) An intermediate product formed from at least two powdery components of the alloy is formed by carrying out a compacting step so that the alloy components in the intermediate product are, in at least one dimension, at the most 1 _{Ji}m in extent, and
B) the intermediate product is converted into the metal part having an amorphous alloy state by means of a diffusion reaction at a predetermined high temperature which is below the crystallisation temperature of the amorphous alloy,
characterised in that to carry out the process step A)
- from the powdery alloy components a mixed powder with particles is produced, by means of a milling process which is terminated at a predetermined time, in such a way that the mixed powder particles each have at least substantially a layer-like structure made from the alloy components, and then the mixed powder particles are compacted to form the intermediate product of the desired shape and dimension and if necessary are deformed.

2. Process according to claim 1, characterised in that the termination of the milling process is determined experimentally by examining the mixed powder particles.

3. Process according to claim 1 or 2, characterised in that the powdery alloy components are milled under protective gas to form the mixed powder.

4. Process according to one of claims 1 to 3, characterised in that the alloy components are milled at at least one predetermined temperature to form the mixed powder.

5. Process according to one of claims 1 to 4, characterised in that the powdery alloy components are milled until the mixed powder particles have thicknesses of between 0.01 µm and 0.9 wm, preferably of between 0.05 µm and 0.5 ttm.

6. Process according to one of claims 1 to 5, characterised in that the powdery alloy components are milled to form mixed powder particles with particle diameters of between approximately 10 and 200 ttm, preferably approximately 20 and 100 wm.

7. Process according to one of claims 1 to 6, characterised in that the mixed powder is deformed into the intermediate product by hammering or extrusion.

8. Process according to one of claims 1 to 7, characterised in that the diffusion reaction is carried out after the last compacting or deformation step.

9. Process according to one of claims 1 to 7, characterised in that the diffusion reaction is carried out simultaneously with the last compacting or deformation step.

10. Process according to one of claims 1 to 9, characterised in that the non-crystalline structure of the intermediate product is converted into a microcrystalline structure by a predetermined annealing treatment.

11. Process according to one of claims 1 to 10, characterised in that the intermediate product is formed from at least two crystalline alloy components.

12. Process according to one of claims 1 to 10, characterised in that apart from at least one metallic starting element or one metallic starting compound being provided as one alloy component, at least a further starting element or a further starting compound is provided as a further alloy component, which is a metalloid.

13. Process according to claim 12, characterised in that an amorphous powder is provided as the metalloid.

14. Process according to one of claims 1 to 13, characterised in that a compound or alloy of several elements is provided as at least one starting component.

## Revendications

1. Procédé de préparation d'un corps métallique en un alliage amorphe, notamment en un verre métallique, procédé dans lequel sont à effectuer les phases opératoires suivantes:
A) On forme, en effectuant une phase de compactage, un produit intermédiaire à partir d'au moins deux constituants pulvérulents de l'alliage, de façon que les constituants de l'alliage s'étendent chacun, dans le produit intermédiaire, au moins suivant une dimension sur 1 µm au plus, et
B) on transforme le produit intermédiaire en le corps métallique dans lequel l'alliage est à l'état amorphe, au moyen d'une réaction de diffusion, à une température élevée prescrite qui est inférieure à la température de cristallisation de l'alliage amorphe,
caractérisé en ce que, pour effectuer la phase opératoire A) du procédé, on prépare, à partir des constituants pulvérulents de l'alliage et au moyen d'un processus de broyage à achever à un instant prescrit, de telle façon une poudre de mélange ayant des particules, que ces particules de poudre de mélange présentent respectivement, au moins très largement, une structure stratiforme en les constituants de l'alliage et qu'ensuite on compacte, et, le cas échéant, on déforme ces particules de poudre de mélange en le produit intermédiaire ayant la forme et les dimensions souhaitées.

2. Procédé suivant la revendication 1, caractérisé en ce qu'il consiste à déterminer l'achèvement du processus de broyage expérimentalement, au moyen d'un examen des particules de la poudre de mélange.

3. Procédé suivant la revendication 1 ou 2, caractérisé en ce qu'il consiste à broyer sous gaz protecteur les constituants pulvérulents de l'alliage- en la poudre de mélange.

4. Procédé suivant l'une des revendications 1 à 3, caractérisé en ce qu'il consiste à broyer les constituants de l'alliage en la poudre de mélange à au moins une température prescrite.

5. Procédé suivant l'une des revendications 1 à 4, caractérisé en ce qu'il consiste à broyer les constituants pulvérulents de l'alliage jusqu'à ce que les particules de la poudre de mélange présentent des épaisseurs comprises entre 0,01 µm et 0,9 µm et, de préférence, comprises entre 0,05 J.Lm et 0,5 ₗᵢm.

6. Procédé suivant l'une des revendications 1 à 5, caractérisé en ce qu'il consiste à broyer les constituants pulvérisants de l'alliage en des particules de poudre de mélange ayant des diamètres de particules compris entre 10 et 200 J.Lm environ et, de préférence, entre 20 et 100 µm environ.

7. Procédé suivant l'une des revendications 1 à 6, caractérisé en ce qu'il consiste à conformer la poudre de mélange en le produit intermédiaire par martelage ou par extrusion.

8. Procédé suivant l'une des revendications 1 à 7, caractérisé en ce qu'il consiste à effectuer la réaction de diffusion après la dernière phase opératoire de compactage ou de déformation.

9. Procédé suivant l'une des revendications 1 à 7, caractérisé en ce qu'il consiste à effectuer la réaction de diffusion en même temps que la dernière phase opératoire de compactage ou de déformation.

10. Procédé suivant l'une des revendications 1 à 9, caractérisé en ce qu'il consiste à transformer la texture non cristalline du produit intermédiaire en une texture microcristalline par un traitement de recuit prédéterminé.

11. Procédé suivant l'une des revendications 1 à 10, caractérisé en ce que le produit intermédiaire est constitué d'au moins deux constituants cristallins de l'alliage.

12. Procédé suivant l'une des revendications 1 à 10, caractérisé en ce qu'il consiste à prévoir, outre au moins un élément de départ métallique, ou un composé de départ métallique comme l'un des constituants de l'alliage, au moins un autre élément de départ ou au moins un autre composé de départ comme autre constituant de l'alliage, qui est un métalloïde.

13. Procédé suivant la revendication 12, caractérisé en ce qu'il consiste à prévoir comme métalloïde une poudre amorphe.

14. Procédé suivant l'une des revendications 1 à 13, caractérisé en ce qu'il consiste à prévoir, comme au moins un constituant de départ, un composé ou un alliage de plusieurs éléments.
